# EUROPÄISCHE PATENTSCHRIFT

(11) **EP 0 046 853 B1**
(45) Veröffentlichungstag und Bekanntmachung des Hinweises auf die Patenterteilung: **27.12.1984**
(21) Anmeldenummer: 81105342.0
(22) Anmeldetag: 09.07.1981
(51) Int. Cl.: C25B 11/06, C25D 17/10

(54) **Verfahren zur Abtragung elektrokatalytisch wirksamer Schutzüberzüge von Elektroden mit Metallkern und Anwendung des Verfahrens**
Process for removing electrocatalytically acive protective layers of electrodes comprising a metal core, and application of this process
Procédé pour enlever les revêtements protecteurs électrocatalytiquement actifs d'électrodes comprenant un support métallique et application de ce procédé

(30) Priorität: 28.08.1980 DE 3032480
(43) Veröffentlichungstag der Anmeldung: 10.03.1982
(73) Patentinhaber: C. CONRADTY NÜRNBERG GmbH & Co. KG, D-90552 Röthenbach (DE)
(72) Erfinder: Zöllner, Christine, geb. Möller, Dr. Dipl.-Chem., D-8501 Schwaig/b. Nürnberg (DE)
(74) Vertreter: Hansen, Bernd, Dr. Dipl.-Chem.

## Beschreibung

Die Erfindung betrifft ein Verfahren zur Abtragung elektrokatalytisch wirksamer, edelmetallhaltiger Schutzüberzüge von Elektroden mit Ventilmetall(legierungs)kern sowie die Anwendung des Verfahrens.

Elektroden dieses Typs werden seit einigen Jahren in steigendem Masse, vor allem für die wässrige Elektrolyse der Alkalihalogenide, verwendet, da sie in der Überzahl der Zellentypen wirtschaftlicher arbeiten als die früher üblichen Grafitanoden. Obwohl die Lebensdauer der Beschichtungen durch verbesserte Beschichtungstechniken und dem Trend zu niedrigen Stromstärken ständig zunimmt, ist die Aktivität der Anodenoberfläche nach kontinuierlichem Einsatz über mehrere Jahre durch anodische Passivierung, Ausbildung von Fremdbelägen, partielle Zerstörung der Konstruktion durch Kurzschlüsse oder infolge mechanischer Abtragung der Deckschicht soweit abgebaut, dass eine Wiederbeschichtung notwendig ist.

Bevor die Metallkonstruktion erneut beschichtet werden kann, müssen die verbliebenen, edelmetallhaltigen Beschichtungsreste zweckmässig entfernt werden. Versuche, die neue Beschichtung bei Titanelektroden direkt auf die Reste der alten Beschichtung aufzubringen (DE-OS 2157 511) haben sich in der Praxis nicht bewährt, wie verschiedene nachveröffentlichte Patentschriften wie die US-PS3684577 und US-PS Re 28 849 zeigen.

Es besteht daher die von der Fachwelt allgemein anerkannte Notwendigkeit, die Metallkonstruktion bei möglichst geringem Verlust an Trägermaterial möglichst vollständig von den verbrauchten Überzügen zu reinigen. Die neugebildete Oberfläche der Konstruktion sollte hiernach gute Hafteigenschaften beim Aufbringen der neuen Beschichtung zeigen. Sehr wesentlich für ein wirtschaftliches Wiederbeschichtungsverfahren ist es auch, dass sich die wertvollen Beschichtungsmetalle aus der verbrauchten Beschichtung rückgewinnen lassen.

Ein mechanisches Entfernen der Überzüge durch Trocken- oder Nassstrahlen ist bereits in den DE-OSen2815955, 2638218 und 2645414 beschrieben worden. Obwohl es wohl das verbreitetste Verfahren darstellt, ist es dadurch nachteilig, dass beim Sandstrahlen in Handarbeit sehr hohe Personalkosten anfallen, beim automatischen Strahlen dagegen hohe Verluste an Konstruktionsmaterial nicht zu vermeiden sind. Auch ist die Rückgewinnung der edlen Metalle bzw. Verbindungen hiervon aus dem verbrauchten Strahlmittel, das nach Untersuchungen maximal 3% Beschichtungsmaterial enthält, wegen der schleissenden Eigenschaften des Strahlmittels recht schwierig.

Es sind aber auch andere Verfahren zur Beseitigung verbrauchter Überzüge von Metallanoden bekannt: Zum Beispiel offenbart die DE-OS 2213528 ein Verfahren, worin die verbrauchten Elektroden in eine Salzschmelze, welche im wesentlichen aus mindestens einem Hydrogensulfat oder Pyrosulfat eines Alkalimetalls oder des Ammoniums gebildet ist, bei einer Temperatur zwischen 300 und 500°C eingetaucht und dann diese so behandelte Elektrode nach dem Abkühlen einer Spülung mit Wasser unterworfen wird. In der US-PS 3 684577 ist ein Verfahren zur Beseitigung der elektrisch leitenden Beschichtung von einer Titankonstruktion angegeben, indem man die Trägerkonstruktion mit einem Salzschmelzbad in Kontakt bringt, das aus einer Mischung aus 1 bis 15 Gew.-Teilen eines Alkalimetallhydroxids und einem Gew.-Teil eines Alkalisalzes eines oxidierenden Agens besteht.

Fast identisch damit ist die DE-PS 1909 757, nach der die Anoden bei einer Temperatur von 250°C mit einer Schmelze von Kalium- oder Natriumnitrat, die ausserdem noch eine starke anorganische Base enthält, behandelt werden.

Ein etwas anderes Verfahren ist in der US-PS 3 761 312 offenbart. Hier werden die Elektroden einem zweistufigen Beizvorgang, wobei das erste Beizbad 0,3 bis 3% H₂0₂ neben beliebigen Säuren und Basen enthält und die zweite Beizflüssigkeit aus 20-30%iger Salzsäure besteht, unterworfen.

Endlich beschreibt die US-PS Re 28 849 ein elektrolytisches Reinigungsverfahren, wobei die zu reinigende Elektrode als Anode in einem Elektrolyten geschaltet wird, der 5 bis 70% eines Sulfats, Nitrats, Perchlorats, Chlorats, eines Persulfats oder eine Mischung derselben enthält. Elektrolysiert wird bei einer Stromdichte von 1 bis 100A/dM2.

Diese Verfahren sind weniger für einen technischen Einsatz geeignet, sondern mehr als Labormethoden anzusprechen. Insbesondere eignen sich Verfahren, die mit sauren Salzen oder Säuren arbeiten, nicht zur Behandlung von Titananoden technischer Konstruktion und nach einem technischen Einsatz, da diese Konstruktionsteile aufweisen, die entweder von vornherein keine Schutzschicht erhalten haben bzw. diese durch Kurzschlüsse vollständig verloren haben. Durch eine Behandlung mit sauren Chemikalien werden diese daher sofort sehr massiv angegriffen, während die zu entfernende Deckschicht sich nur schwach oder gar nicht auflöst.

Bei Verfahren der Art, wie sie in der US-PS 3 684 577 beschrieben sind, ergeben sich erhebliche Gefährdungen, da die dort herangezogenen oxidierenden Salzschmelzen zum Teil schon bei schwachem Erwärmen explosionsartig mit Titan reagieren [GMELIN, Handbuch der anorganischen Chemie, Systemnummer 41, 198 (1951)]. Dies gilt auch für die Salzschmelzen gemäss DE-PS 1 909 757, wenn auch erst bei höheren Temperaturen.

Der Erfindung liegt die Aufgabe zugrunde, ein einfaches und billiges Verfahren zur Entfernung verbrauchter, edelmetallhaltiger Überzüge von Ventilmetall(legierungs)elektroden unter Freilegung einer sauberen Oberfläche für die Wiederbeschichtung zu schaffen, worin der Abtrag an Metall minimal und vor allem gleichmässig ist und die wertvollen Komponenten der Schutzüberzüge vollständig und einfach zurückgewonnen werden können. Dieses Verfahren soll insbesondere auf Ventilmetallelektroden mit edelmetallhaltigen Schutzüberzügen anwendbar sein.

Diese Aufgabe wird durch die Schaffung eines Verfahrens der eingangs genannten Art gelöst, das dadurch gekennzeichnet ist, dass zwecks Freilegung sauberer Oberflächen für die Wiederbeschichtung durch gezielte thermische Behandlung in einer Gasatmosphäre mit zumindest einem Anteil an sauerstoff-, kohlenstoff-, stickstoff- oder wasserstoffliefernder Komponente oder einem Gemisch hiervon bei einer Temperatur im Bereich von 400 bis 900°C eine zwischen dem Schutzüberzug und der Trägerkonstruktion befindliche, nichthaftende Zwischenschicht aus Oxid, Carbid, Nitrid oder Hydrid des Trägerventilmetalls erzeugt wird.

Der metallische Trägerkern kann aus jedem Ventilmetall bzw. jeder Ventilmetallegierung bestehen, auf denen sich eine nichthaftende Verbindung erzeugenlässt.

Als Ursache dieses Nichthaftens der neu gebildeten Verbindungsschichten kommen verschiedene physikalische Phänomene in Frage, etwa aufgrund des Pilling-Bedworth-Prinzipes, nach dem z.B. Oxide ein grösseres Volumen einnehmen als die Metalle, aus denen sie gebildet werden, oder durch unterschiedliche thermische Ausdehnungskoeffizienten, oder durch Bildung gasförmiger Verbindungen, wie Oxide, Hydride etc., oder durch Bindungsschwächung in der Grenzschicht durch Diffusion der Kationen aus dem Metall (Kirkendall-Effekt) und dergleichen.

Die Art des Überzuges selbst auf dem metallischen Träger ist nicht kritisch. Die für die ChlorAlkali-Elektrolyse und verwandte elektrochemische Prozesse verwendeten, elektrokatalytisch wirksamen Schutzschichten bestehen im allgemeinen aus oxidischen Komponenten der Platinmetalle und weisen eine Schichtdicke von einigen Mikrometern auf. Jedoch lassen sich die chemische Zusammensetzung des Überzuges sowie dessen Dicke in weiten Grenzen variieren, ohne dass die für die Ausbildung der nichthaftenden Verbindungsschicht notwendige Festkörperdiffusion von Kationen und/oder Anionen durch die noch vorhandene Beschichtung, insbesondere bei verbrauchten Überzügen, insbesondere bei höheren Temperaturen behindert wäre.

Die thermische Behandlung kann bei Blechen auch aus mehreren Zyklen bestehen. Zur Optimierung der Bedingungen bedarf es für jede neue Kombination von metallischem Untergrund und Schutzüberzug zweckmässig einiger gezielter Tests, gegebenenfalls unter Zuhilfenahme thermogravimetrischer und differentialthermoanalytischer Untersuchungen, dadie vorhandene Literatur sich primär auf die Verbindungsbildung ungeschützter Metalle bezieht. Durch die behinderte Diffusion durch die Schutzschicht bilderi sich z.B. in der Zwischenschicht leicht unterstöchiometrische Verbindungen, z.B. Oxide, die auf der blanken Metalloberfläche unter wesentlich anderen Bedingungen, etwa unter sehr stark vermindertem Gaspartialdruck, entstehen können.

Im Rahmen des erfindungsgemässen Verfahrens wird, wie bereits vorstehend angeführt, die thermische Behandlung in einer Gasatmosphäre mit zumindest einem Anteil an sauerstoff-, kohlenstoff-, stickstoff- oder wasserstoffliefernder Komponente, oder einem Gemisch hiervon, je nach gewünschter nichthaftender Verbindung, durchgeführt wird. Als sauerstoffliefernde Komponente können beispielsweise Luft oder Gemische mit einem niedrigeren Sauerstoffanteil herangezogen werden. Da die Diffusion des Gases durch die abzutragende Schutzschicht häufig den geschwindigkeitsbestimmenden Schritt darstellt, bringt im allgemeinen eine Erhöhung des Sauerstoffanteils in dem Gas keinen speziellen Vorteil. Als kohlenstoffliefernde Komponente kann z.B. eine Atmosphäre, die Kohlenwasserstoffe enthält, dienen. Als stickstoff- oder was- . serstoffliefernde Komponente können primär-Stickstoff, dessen Wasserstoffverbindungen bzw. Wasserstoff herangezogen werden. Je nach Durchführung der Reaktionsbedingungen kann es manchmal zweckmässig sein, der Gasatmosphäre zusätzlich einen Anteil an unter Behand- - lungsbedingungen inertem Gas zuzumischen. Als - solches inertes Gas können z.B. Edelgase, bevor- - zugt Argon etc., angesehen werden.

Für die Durchführung des erfindungsgemäs- - sen Verfahrens ist es besonders bevorzugt, vor der thermischen Behandlung eine Vortrocknungsstufe vorzuschalten. Die Vortrocknung kann insbesondere im Bereich von 130 bis 250°C durchgeführt werden.

Bei Durchführung des erfindungsgemässen Verfahrens zur Herstellung der nichthaftenden Metallverbindung ist es häufig bevorzugt, niedrige Temperaturbereiche sowohl bei der Aufheizphase als auch bei der Abkühlungsphase recht rasch zu durchlaufen und bei der Reaktionstemperatur, bei der die Bildung der nichthaftenden Metallverbindung erfolgt, nur für einen kurzen Zeitraum, häufig unter 1 Stunde, manchmal bevorzugt im Bereich von 20 bis 40 Minuten für Bleche, und beim Einsatz eines sehr reaktiven Gases sogar noch bei kürzerer Reaktionszeit zu halten. Für die Behandlung von Elektroden als Drahtroste sind Behandlungszeiten unter 15 Minuten bevorzugt. Wenngleich sich diese Zeitangaben primär auf die Behandlung von Titankernen beziehen, so ist es doch für den Fachmann aufgrund orientierender Versuche leicht möglich, die optimalen Temperatur- und Zeitbedingungen bei anderen Ventilmetallen leicht zu ermitteln. Es ist offensichtlich, dass die Temperatur- und Zeitbedingungen im gewissen Rahmen, je nach Art und insbesondere Detailgeometrie der Elektrodenkonstruktion, Dicke des abzutragenden Überzuges, Art des eingesetzten Reaktionsgases und dessen Druck, im gewissen Umfang variieren können.

Bei der Behandlung von Elektroden, wie sie bei der wässrigen Chloralkalielektrolyse häufig Verwendung finden, d.h. von Elektroden, die auf einem Ventilmetallkern eine Beschichtung aus Platinmetall bzw. Verbindungen oder Gemische hiervon enthalten, ist es häufig günstig, zur Herstellung der gewünschten Verbindungen im Bereich von 700 bis 870°C in Gasatmosphäre zu halten, wobei sich diese Bedingungen insbesondere für die Herstellung von Oxiden, beispielsweise durch Behandlung in Luft, bewährt haben.

Es ist aber auch möglich, die thermische Behandlung zur Erzeugung eines nichthaftenden Oxides, z.B. bei einer oberhalb 650°C liegenden Temperatur in nichtoxidierender Salzschmelze, durch anodische Oxidation durchzuführen.

Das erfindungsgemässe Verfahren findet seine Anwendung zur Entfernung desaktivierter Schutzüberzüge von Elektroden mit einem Kern aus Ventilmetall oder einer Ventilmetallegierung und insbesondere aus Titan bzw. Legierungen hiervon. Das Verfahren lässt sich besonders günstig auch auf solche Elektroden anwenden, bei denen die die aktive Beschichtung tragenden Teile aus Streckmetall, Draht oder Stäben eines maximalen Durchmessers unter 1 cm bestehen. Bei derartigen Elektrodenkonstruktionen, die häufig bei der wässrigen Chloralkalielektrolyse ihren Einsatz finden, ist es häufig besonders günstig, wenn die thermische Behandlung zwischen 800 und 870°C in Luft während eines Zeitraums von weniger als 15 Minuten durchgeführt wird, wobei dieser Temperaturbereich durch sehr rasches Aufheizen der Elektrode sehr rasch erreicht wird.

Das erfindungsgemässe Verfahren ist insbesondere auch auf Elektrodenbleche, die die aktive Beschichtung tragen, anwendbar. In diesem Fall ist es besonders günstig, wenn die Bleche bei einer Temperatur zwischen etwa 600 bis 700°C während eines Zeitraums von mehr als 20 Minuten, vorzugsweise in Luft, behandelt werden.

Das erfindungsgemässe Verfahren und dessen Anwendung ist nachstehend im Hinblick auf die bevorzugte Bildung von Oxiden weiter erläutert. Diese Ausführungen gelten zum Teil sinngemäss auch für die Herstellung von anderen nichthaftenden Ventilmetallverbindungen bzw. kann aufgrund dieser konkreten Angaben eine sinngemässe Übertragung für den Fachmann, gegebenenfalls unter Durchführung einiger einfacher orientierender Versuche, leicht erfolgen.

Überraschenderweise kann auch die Formgebung des metallischen Grundkörpers eine wesentliche Rolle bei der Festlegung der Reaktionsbedingungen spielen. Zum Beispiel kann man auf einem beschichteten Titanformkörper flächigplanarer Ausbildung ein nichthaftendes Oxid dadurch erzeugen, dass man ihn einer Temperaturbehandlung bei 650 bis 700°C an Luft aussetzt. Es bildet sich dabei ein weisses Titanoxid, das beim Abkühlen des Formkörpers leicht abblättert und abspringt. Wird unter den gleichen Reaktionsbedingungen jedoch beschichtetes Rundmaterial behandelt, etwa Draht von 3 bis 5 mm Durchmesser, so haftet das als Zwischenschicht gebildete Titanoxid fest auf dem Untergrund und lässt sich durch Bürsten mit Drahtbürsten oder ähnlichen Verfahren kaum entfernen. Auch längere Reaktionszeiten, Thermoschockbehandlung und Erhöhung der Reaktionstemperatur bis in die Nähe von 750°C bringen keine vollständige Ablösung der Beschichtung von dem Untergrund. Dieses Phänomen lässt sich erklären, wenn man annimmt, dass das in dem genannten Temperaturbereich gebildete Oxid aufgrund des Pilling-Bedworth-Prinzips, also wegen seines grösseren Volumens, bei radialem Wachstum auf Rundmaterial ohne Spannung aufwächst, da linear proportional zur Schichtdicke des wachsenden Oxides, r+Ar, sich auch die zum Aufwachsen zur Verfügung stehende Fläche, 2π(r+Δr)·h, vergrössert.

Die Beseitigung von verbrauchten Überzügen von Drähten mit einem Durchmesser unter 1 cm bzw. von Streckmetall mit Stegbreite und Steghöhe unter 0,5 cm ist jedoch von besonderer Bedeutung, da in technischen Elektrolysen eingesetzte aktivierte Metallanoden sich überwiegend folgenden zwei Konstruktionstypen zuordnen lassen:
(a) Bei Anoden für Horizontalzellen wird die eigentliche Anodenfläche aus parallelen Titandrähten von etwa 3 bis 5 mm Durchmesser gebildet, die im Abstand von wenigen mm auf ein Stromverteilungssystem aus mehreren massiven Titanstegen aufgeschweisst sind (Schmetterling). Die Stromzuführung erfolgt durch einen Kupferstab, der in den Schmetterling eingeschraubt wird und gegen den Angriff des Chlors durch eine aufgeschweisste Titanhülse geschützt ist.
(b) Für die Alkalichloridelektrolyse nach dem Diaphragma- bzw. Membran-Verfahren verwendet man Kastenanoden mit äusseren Abmessungen von ca. 0,5 bis 2 m Kantenlänge und einer Tiefe von einigen Zentimetern. Die Korbwände bestehen aus gewalztem oder ungewalztem edelmetallbeschichtetem Streckmetall mit Steghöhe und Stegbreite von meist 0,5 bis 3 mm. Zur Stromzuführung wird ein titanplattierter Kupferstab an die Korbwände angeschweisst (vgl. Themaheft «Chloralkali-Elektrolyse» von «Chemie-Ingenieur-Technik», 47. Jahrgang 1975, Heft 4, insbesondere Seite 126, Abb. 1 und 4).

Überraschenderweise wurde nun gefunden, dass sich auch Ventilmetallanoden in den oben beschriebenen Ausführungsformen, deren aktivierte Fläche im wesentlichen aus Drähten, Stäben oder Streckmetall besteht, nach dem erfindungsgemässen Verfahren von der verbrauchten Beschichtung befreien lassen.

Es bedarf dazu einer sehr gezielten thermischen Behandlung, wobei die Titananoden mit der verbrauchten Beschichtung bei 800 bis 860°C etwa 5 bis 10 Minuten, vorzugsweise 7 bis 8 Minuten, gehalten werden. Dabei entsteht in der Zwischenschicht ein sehr feines schwarzes, röntgenamorphes, unterstöchiometrisches Titanoxid. Beim Abkühlen platzt die Beschichtung leicht ab. Bei komplizierten Konstruktionen können alle Beschichtungsreste leicht durch Bürsten oder durch Druckluft (ohne Strahlmittel) entfernt werden.

Im allgemeinen kann es für die Bildung der erfindungsgemässen nichthaftenden, oxidischen Zwischenschichten wesentlich sein, dass folgende Parameter eingehalten werden:

Die Proben sollten vorgetrocknet werden, da Spuren von Wasser die Bildung festhaftender Verbindungs- und insbesondere Oxidhäute begünstigen.

Die durch orientierende Versuche ermittelten günstigen Temperaturbereiche sollten sehr genau eingehalten werden, damit sich eine bestimmte Verbindung, wie Oxid, bildet. Insbesondere sollten die niedrigen Temperaturbereiche dann sowohl beim Aufheizen als auch beim Abkühlen sehr schnell durchfahren werden, wenn sich in ihnen eine haftende Verbindung bilden kann. Weiterhin darf eine bestimmte Behandlungsdauer nicht überschritten werden, damit sich z.B. nicht eine nichthaftende unterstöchiometrische Verbindung in eine auf der Metalloberfläche haftende Verbindung hoher Oxidationsstufen umwandelt. Dies gilt insbesondere bei Herstellung von Oxiden. Allgemein sind kurze Reaktionszeiten anzustreben, damit die Zwischenschicht nicht unnötig dick wird.

Das erfindungsgemässe Verfahren weist den beträchtlichen Vorteil auf, dass der Abtrag der desaktivierten Beschichtung auch bei komplizierten Konstruktionen sehr gleichmässig, vollständig und leicht zu steuern ist. Die erhaltene neue Oberfläche der Trägerkonstruktion kann ohne weitere Verfahrensschritte, wie Beizen, Einfetten, Spülen usw., direkt neu beschichtet werden. Dabei haften die neuen Überzüge ebenso fest wie die Erstbeschichtung und sie haben dieselben günstigen elektrochemischen Eigenschaften. Das Verfahren ist sehr wenig personal-, zeit-und kostenintensiv. Weiterhin fällt die desaktivierte alte Beschichtung in reiner Form an, so dass die Rückgewinnung der noch erhaltenen, wertvollen Edelmetalle ohne umständliche Anreicherung aus stark schleissenden Strahlmitteln oder aggressiven Salzschmelzen und Beizen leicht möglich ist.

Die Erfindung wird nachstehend anhand einigerAusführungsbeispiele illustriert:

### Beispiel 1

Ein Titanblech, 860 x 420 x 3 mm, wurde mit einer edelmetallhaltigen, speziell für die Chloratelektrolyse geeigneten Beschichtung einer Schichtdicke von 15₁1m versehen. Das Blech wurde 3 Jahre in einer technischen Chloratelektrolyse eingesetzt. Die Restbeschichtung hatte aufgrund von Gammaskopuntersuchungen noch eine durchschnittliche Schichtdicke von 10₁1m. Das Blech wurde 20 Minuten bei 175°C vorgetrocknet, dann in einem vorgeheizten Ofen 40 Minuten auf 650°C gehalten, dann sofort herausgenommen und durch die Raumluft abgekühlt. Die Beschichtung liess sich in grossen Stücken abheben. Es hatte auf seiner Unterseite eine weisse Oxidhaut, die sich durch 20stündiges Einweichen in einem HF/HN0₃-Gemisch von der ursprünglichen schwarzen Beschichtung abheben liess. Die Metalloberfläche war metallisch blank. Rasterelektronenmikroskopische Aufnahmen der Metalloberfläche zeigen hexagonale gestufte Vertiefungen mit klarer Stufenbildung parallel zu den 001-Flächen. Die Rückseite der Oxidhaut zeigte Aufwachsungen, die in die Vertiefungen der Metalloberflächen passen. Sie haben jedoch keinen klaren kristallinen Habitus.

Das Blech wurde vor dem Wiederbeschichten nicht mehr gebeizt, sondern nur entfettet. Die neue Beschichtung haftete ausgezeichnet an und hatte bessere elektrochemische Werte als zuvor.

### Beispiel 2

Eine Titananode mit einer wirksamen Anodenfläche von 420 x 495 mm, bestehend aus Titandrähten von 4 mm Durchmesser, die parallel im Abstand von 3 mm auf die Stromverteilungskonstruktion aufgeschweisst wurden, wurde mit einer für die Chloralkalielektrolyse nach dem Amalgamverfahren geeigneten Beschichtung versehen und 24 Monate in einer technischen Elektrolyse eingesetzt. Sie wurde bei 200°C während 45 Minuten vorgetrocknet, dann sofort in einen auf 860°C vorgeheizten Ofen gebracht und 10 Minuten bei 830°C gehalten. Die Anode wurde an der Luft bei Raumtemperatur abgekühlt. Nach dieser Behandlung liess sich die Beschichtung in grossen Stücken abheben. Die in den Winkeln der Konstruktion hängenden Beschichtungsreste wurden abgebürstet. Stellenweise war die sonst blanke Metalloberfläche mit feinem schwarzem Oxidpulver bedeckt, das beim normalen Entfettungsverfahren abgespült wurde. Daraufhin wurde die Titankonstruktion wieder beschichtet, die hiernach wieder in einer technischen Elektrolyse eingesetzt werden konnte.

## Patentansprüche

1. Verfahren zur Abtragung elektrokatalytisch wirksamer, edelmetallhaltiger Schutzüberzüge von Elektroden mit Ventilmetall(legierungs)kern, dadurch gekennzeichnet, dass zwecks Freilegung sauberer Oberflächen für die Wiederbeschichtung durch gezielte thermische Behandlung in einer Gasatmosphäre mit zumindest einem Anteil an sauerstoff-, kohlenstoff-, stickstoff- oder wasserstoffliefernder Komponente oder einem Gemisch hiervon bei einer Temperatur im Bereich von 400 bis 900°C eine zwischen dem Schutzüberzug und der Trägerkonstruktion befindliche, nichthaftende Zwischenschicht aus Oxid, Carbid, Nitrid oder Hydrid des Trägerventilmetalls erzeugt wird.

2. Verfahren nach Anspruch 1, dadurch gekennzeichnet, dass die Gasatmosphäre einen Anteil an unter Behandlungsbedingungen inertem Gas enthält.

3. Verfahren nach Anspruch 1, dadurch gekennzeichnet, dass die 0₂-liefernde Komponente Luft oder ein Gas mit niedrigerem Anteil an O₂ und die kohlenstoffliefernde Komponente ein Kohlenwasserstoffgas darstellt.

4. Verfahren nach einem oder mehreren der vorhergehenden Ansprüche, dadurch gekennzeichnet, dass der thermischen Behandlung eine Vortrocknungsstufe, insbesondere im Bereich von 130 bis 250°C, vorgeschaltet ist.

5. Verfahren nach einem oder mehreren der Ansprüche 1 bis 3, dadurch gekennzeichnet, dass das Halten bei höherer Temperatur bei etwa 700 bis 870°C in Gasatmosphäre und insbesondere Luft durchgeführt wird.

6. Verfahren nach Anspruch 1, dadurch gekennzeichnet, dass die thermische Behandlung zur Erzeugung eines nichthaftenden Oxids bei einer oberhalb 650°C liegenden Temperatur in nichtoxidierender Salzschmelze durch anodische Oxidation durchgeführt wird.

7. Anwendung des Verfahrens nach einem oder mehreren der vorhergehenden Ansprüche auf Titanelektroden, deren die aktive Beschichtung tragenden Teile aus Streckmetall, Draht oder Stäben eines maximalen Durchmessers unter 1 cm bestehen.

8. Anwendung des Verfahrens nach Anspruch 7, wobei die thermische Behandlung zwischen 750 und 870°C an der Luft während eines Zeitraums von weniger als 15 Minuten durchgeführt wird.

9. Anwendung des Verfahrens nach einem oder mehreren der Ansprüche 1 bis 6 auf Titanelektroden, deren die aktive Beschichtung tragenden Teile aus Blechen bestehen.

10. Anwendung des Verfahrens nach Anspruch 9, dadurch gekennzeichnet, dass die Bleche bei einer Temperatur zwischen etwa 600 und 700°C während eines Zeitraums von mehr als 20 Minuten, vorzugsweise in Luft, behandelt werden.

## Claims

1. Method for the ablation of electrolytically effective noble metal-containing protective coatings from electrodes having valve metal (alloy) core characterised in that for the purpose of exposing clean outer surfaces for the re-coating by means of controlled thermal treatment in a gas atmosphere having at least a proportion of oxygen, carbon, nitrogen or hydrogen releasing component or a mixture thereof at a temperature in the range from 400 to 900°C, a non-adhesive intermediate layer, located between the protective coating and the carrier construction and consisting of oxide, carbide, nitride or hydride of the carrier valve metal is produced.

2. Method according to claim 1 characterised in that the gas atmosphere contains a proportion of gas which is inert under the treatment conditions.

3. Method according to claim 1 characterised in that the O2 releasing component is air or a gas with a lower proportion of O2 and the carbon releasing component is a hydrocarbon gas.

4. Method according to one or more of the proceding claims characterised in that a pre-drying step, in particular in the range of from 130 to 250°C, is introduced before the thermal treatment.

5. Method according to one or more of claims 1 to 3 characterised in that the holding at high temperature is carried out at about 700 to 870°C in gas atmosphere, in particular air.

6. Method according to claim 1 characterised in that the thermal treatment for production of a non-adhesive oxide is carried out at a temperature lying above 650°C in non-oxidizing salt melt by means of anodic oxidation.

7. Use of the method according to one or more of the preceding claims with titanium electrodes the part of which carries the active coating consisting of expanded metal, wire or rods having a maximum diameter below 1 cm.

8. Use of the method according to claim 7, wherein the thermal treatment is carried out between 750 and 870°C in air over a time span of less than fifteen minutes.

9. Use of the method according to one or more of claims 1 to 6 on titanium electrodes of which the part carrying the active coating consists of sheet metal.

10. Use of the method according to claim 9 characterised in that the sheets are treated at a temperature between about 600 and 700°C over a time period of more than twenty minutes, preferably in air.

## Revendications

1. Procédé pour enlever les revêtements protecteurs électrocatalytiquement actifs, contenant des métaux nobles, d'élèctrodes comprenant un support de métal (alliage) soupape, caractérisé par le fait qu'une couche intermédiaire d'oxyde de carbure, de nitrure ou d'hydrure du métal soupape du support, non-adhérente, se trouvant entre le revêtement protecteur et la construction du support est créée par un traitement thermique approprié dans une atmosphère gazeuse comprenant au moins une fraction d'un composé cédant de l'oxygène, du carbone, de l'azote ou de l'hydrogène ou un mélange de ces composés, à une température comprise entre 400 et 900°C, en vue de dégager des surfaces plus propres, afin de leur appliquer un nouveau revêtement.

2. Procédé selon la revendication 1, caractérisé par le fait que l'atmosphère gazeuse contient une quantité d'un gaz inerte dans les conditions de traitement.

3. Procédé selon la revendication 1, caractérisé par le fait que le composé donnant de l'oxygène est l'air ou un gaz avec une faible quantité d'oxygène et que le composé donnant du carbone est un hydrocarbure gazeux.

4. Procédé selon l'une ou plusieurs des revendications précédentes, caractérisé par le fait qu'avant le traitement thermique est placé un stade de préséchage, en particulier dans une plage de 130 à 250°C.

5. Procédé selon l'une ou plusieurs des revendications 1 à 3, caractérisé par le fait que le traitement est effectué à température plus élevée aux environs de 700 à 870°C dans une atmosphère gazeuse et en particulier dans l'air.

6. Procédé selon la revendication 1, caractérisé par le fait que le traitement thermique pour créer un oxyde non-adhérent est effectué à une température supérieure à 650°C dans une masse de sels fondu non oxydante par oxydation anodique.

7. Application du procédé selon l'une ou plusieurs des revendications précédentes sur des électrodes de titane, dont la partie comportant le revêtement actif est constituée par du métal déployé, des fils ou des barreaux ayant un diamètre maximum inférieur à 1 cm.

8. Application du procédé selon la revendication 7, dans lequel le traitement thermique est effectué entre 750 et 870°C à l'air pendant une durée inférieure à 15 minutes.

9. Application du procédé selon l'une ou plusieurs des revendications 1 à 6 sur des électrodes de titane, dont la partie comportant le revêtement actif est constituée par des plaques.

10. Application du procédé selon la revendication 9, caractérisée par le fait que les plaques sont traitées à une température comprise entre environ 600 et 700°C pendant une durée supérieure à 20 minutes, de préférence dans l'air.
